# FASCICULE DE BREVET EUROPEEN

(11) **EP 0 180 491 B1**
(45) Date de publication et mention de la délivrance du brevet: **10.08.1988**
(21) Numéro de dépôt: 85401782.9
(22) Date de dépôt: 16.09.1985
(51) Int. Cl.: F27D 1/16

(54) **Procédé de réparation du revêtement réfractaire d'un récipient métallurgique par gunitage à travers une flamme**
Verfahren zum Ausbessern der feuerfesten Ausbildung eines metallurgischen Gefässes
Refractory-lining repair process for a metallurgical vessel by flame gunning

(30) Priorité: 21.09.1984 FR 8414552
(43) Date de publication de la demande: 07.05.1986
(73) Titulaire: INSTITUT DE RECHERCHES DE LA SIDERURGIE FRANCAISE (IRSID), F-78105 Saint Germain-en-Laye Cédex (FR)
(72) Inventeur: Guenard, Claude, F-57000 Metz (FR); Adam, Robert, F-57530 Courcelles-Chaussy (FR)
(74) Mandataire: Ventavoli, Roger

(56) Documents cités:
- BE-A- 891 980
- FR-A- 1 437 713
- GB-A- 1 015 515

## Description

L'invention concerne la réparation du revêtement réfractaire d'un récipient métallurgique (notamment un convertisseur d'aciérie ou une poche de transfert et/ou de traitement) par projection à travers une flamme d'un matériau de gunitage.

On sait que le matériau de projection à travers une flamme doit contenir au moins deux types de constituants un premier - le granulat principal, de même nature que celle du matériau composant le revêtement à réparer - qui demeure solide en traversant la flamme et qui constitue l'armature du produit projeté, et un second le - liant : ajout volontaire ou impuretés présentes dans le produit - qui sert de ciment au granulat principal. Le matériau est délivré sous forme de poudre à un brûleur, qui est avantageusement un brûleur "multidard" tel que décrit dans le document de brevet français FR-A-2 533 020 au nom du Demandeur.

On rappelle que le granulat principal est classiquement un matériau magnésien (à base de MgO et CaO) ou alumineux (à base d'alumine AI₂0₃). Le liant, dans le premier cas, est généralement à base de phosphates ou de silicates de sodium ou de calcium, alors que dans le cas d'un granulat alumineux, on emploie habituellement un liant à base d'aluminates de calcium. On sait également qu'un liant constitué par du laitier de convertisseur à l'oxygène (LD, OLP ...) peut convenir à la fois à un granulat magnésien et à un granulat alumineux.

Il a été observé que le comportement des couches projetées de manière classique n'est souvent pas satisfaisant lors de la remise en service du récipient suivant la projection: dans certains cas, le produit projeté se détache de la paroi, dans d'autres cas, il subit une forte corrosion chimique et une érosion mécanique de la part du bain métallique en fusion contenu dans le récipient.

Le but de l'invention est de trouver un remède à la mauvaise tenue des couches projetées de manière classique.

Ce but est atteint selon l'invention par le fait que l'on met en place, par projection d'une matière réfractaire de gunitage à travers une flamme, deux couches superposées de la même matière, la première couche ayant, d'une part, une porosité totale de 15 à 25 % afin de favoriser son adhérence au revêtement par imprégnation par le laitier présent à la surface de ce revêtement, et d'autre part, une épaisseur suffisante pour pouvoir être imprégnée par la totalité de ce laitier, la seconde couche ayant une densité apparente d'au moins 3,1 kg/dm³ afin de favoriser la résistance de la matière projetée aux agressions chimiques et mécaniques du bain en fusion que va contenir le récipient métallurgique.

Les inventeurs ont en effet découvert que la qualité de la couche projetée dépend étroitement de sa densité (et donc inversement, de sa porosité). Ils ont pu parvenir à montrer que lorsque la couche projetée est très dense, il n'y a pas de réaction entre le produit projeté et la couche de laitier subsistant sur le revêtement à réparer. Il s'ensuit que lors de l'opération métallurgique (affinage ou traitement en poche) suivant la projection, la couche intermédiaire de laitier fond et entraîne le détachement de la couche projetée.

Lorsqu'au contraire la couche projetée est poreuse, il y a réaction et interdiffusion entre le laitier et la couche projetée, ce qui assure à celle-ci une bonne adhérence par imprégnation par le laitier. Malheureusement, la porosité de la couche rend celle-ci vulnérable à la corrosion chimique et à l'érosion mécanique.

Selon l'invention, on obtient un excellent comportement du produit projeté en commençant par projeter une couche poreuse, destinée à assurer l'adhérence par imprégnation par le laitier, puis par dessus, une couche dense, destinée à assurer la résistance élevée à la corrosion et à l'érosion ultérieures par le bain de métal en fusion.

Pour une bonne compréhension de l'invention, on rappelle qu'on désigne, par "porosité totale," le rapport du volume des pores (ouverts et fermés) au volume apparent total (i.e. matière + pores). Ce rapport est habituellement multiplié par 100 afin de pouvoir exprimer la porosité totale en pourcentages. Pour les produits de gunitage à la flamme, la porosité est presque exclusivement ouverte. La "densité apparente" est le rapport de la masse du corps à son volume apparent. Pour un même matériau, densité apparente et porosité sont liées par la relation suivante: la densité apparente est égale au produit de la densité absolue par la différence 1-porosité.

La porosité est une caractéristique géométrique indépendante de la nature du matériau, au contraire de la densité. En toute rigueur, il faut donc comparer les porosités et non les densités de divers produits. Toutefois, dans la suite de ce mémoire, compte tenu du fait que les produits étudiés possèdent des densités absolues voisines, on recourra indifféremment à l'une ou l'autre notion.

D'autres avantages et caractéristiques apparaîtront à la lecture de l'exposé qui va suivre, où il sera fait référence aux graphiques annexés qui représentent:
- en figure 1, l'influence de la teneur en liant présent dans le produit projeté sur sa porosité,
- en figure 2, le rôle de la puissance spécifique sur la densité apparente et la porosité totale des couches projetées ;
- en figure 3, l'influence de la teneur en liant sur la densité apparente des produits projetés ;

en figure 4, la puissance nécessaire pour obtenir une densité apparente donnée en fonction d'une teneur en liant.

Les inventeurs ont établi en figure 1 un graphique portant en ordonnée la porosité du produit projeté (granulat magnésien MgO-CaO) exprimée en %, et en abscisse la teneur en liant (phosphate de calcium) exprimée en % par rapport au poids de granulat. L'expérience a été menée avec une puissance spécifique de gunitage constante à 2,5 kW/kg. Le graphique montre qu'il existe une relation directe de proportionnalité inverse entre la teneur en liant et la porosité.

Des expériences réalisées en four expérimental, ainsi qu'en poche à acier et en convertisseur, ont permis de déterminer la relation entre la puissance spécifique (quantité de chaleur fournie par le brûleur par kilogramme de poudre de matériau de gunitage) et la densité ou, inversement, la porosité de la couche projetée.

Le graphique de la figure 2 a été obtenu pour un produit à base de MgO, CaO contenant 7,5 % de liant constitué par du phosphate de calcium.

Lorsque la puissance spécifique est voisine de 0, la densité apparente est celle du produit projeté à froid ; sa valeur est proche de celle du produit en vrac (densité = 1,50 soit environ 60 % de porosité). Lorsque la puissance spécifique croît, la densité apparente augmente linéairement jusqu à un maximum de 3,30 (soit environ 7 % de porosité) pour une puissance de 6 kW/kg, puis se stabilise à cette valeur lorsque la puissance spécifique croît encore.

Cette valeur de 3,30 représente en fait la valeur maximale possible que peut atteindre la densité qui est mesurée à froid ; l'écart entre cette valeur et la densité théorique (3,55) du produit semble correspondre au retrait dû à la contraction volumique du produit lors de son refroidissement.

Ainsi, pour ce type de matériau, il est inutile d'opérer avec une puissance spécifique supérieure à 6 kW/kg.

La relation linéaire existant entre densité apparente et puissance spécifique traduit le fait que lorsque cette dernière augmente (et que donc la concentration en particules dans la flamme diminue), le nombre de particules de liant atteignant leur température de fusion augmente en raison d'un meilleur échange thermique dans la flamme (convection) et entre particules (rayonnement).

Pour accroître la densité, tout en réduisant la consommation en énergie, des essais ont été réalisés sur des produits possédant des teneurs variées en éléments de liaison. La figure 3 donne les résultats obtenus sur des produits contenant 2,5 - 7,5 - 12 - 15 et 20% de liant.

On constate, lorsque la teneur en liant croît, un décalage des maxima admissibles de puissance spécifique vers les faibles valeurs pour une densité de 3,30, le maximum est voisin de 7,3 kW/kg pour une teneur en liant de 2,5 %, et n'est plus que de 3 kW/kg pour 20 % de liant. En combinant ces données, il est possible de définir, pour un type de produit et en fonction de sa composition, la puissance spécifique nécessaire pour atteindre la valeur de densité d souhaitée (fig. 4).

Il ressort clairement de la figure 4 que pour de faibles valeurs de puissance spécifique, il suffit d'une faible variation de puissance (par variation du débit de poudre par exemple), pour entraîner une variation importante de densité) alors que pour des puissances plus élevées) une variation identique a des effets moins marqués sur la densité.

Une première conclusion est qu'accroître la puissance spécifique est un bon moyen pour améliorer l'homogénéité des couches projetées, mais il se solde également par une augmentation du coût énergétique.

Une seconde conclusion est qu'il est possible de procéder à la déposition, conformément à l'invention, en faisant varier la puissance spécifique du brûleur et notamment en faisant varier le débit de poudre.

Ainsi, dans sa forme de réalisation la plus avantageuse, le procédé de l'invention comprend les étapes suivantes.
- avant projection, réchauffage de la paroi à réparer à l'aide du brûleur pour en éliminer le laitier superflu (si l'épaisseur de laitier est supérieure à quelques millimètres) ;
- en début de projection, mise en place d'une couche de quelques millimètres (avantageusement 5 mm, épaisseur optimale pour permettre, par diffusion, une imprégnation de toute la couche par du laitier sans compromettre la résistance de l'ensemble) de produit à porosité comprise entre 15 et 25 % (un écart avec cette gamme conduite soit à des risques de décollement en-deçà de 150/0, soit à une usure plus rapide et à des écaillages au-delà de 25%);
- ensuite, projection d'un produit très dense (3,1 à 3,3 kg/dm³), la différence de densité étant obtenue en faisant varier le débit de poudre dans le brûleur. L'épaisseur de cette deuxième couche est de 1 à 2 cm en projection classique mais peut atteindre, si on le souhaite, des valeurs supérieures sans inconvénient pour l'invention.

On signale que l'épaisseur préconisée de 5 mm environ pour la première couche se situe au milieu de la gamme de valeurs déterminées allant de 3 à 8 mm. En-deçà de 3 mm en effet, la couche peut être insuffisamment épaisse pour incorporer, par diffusion, la totalité du laitier, de sorte que des décollements sont à craindre suite à une fusion du laitier résiduel à l'interface entre le revêtement réfractaire pré-existant et la couche projetée. Au-delà de 8 mm, au contraire, le laitier peut être en quantité insuffisante pour imprégner la couche dans toute son épaisseur, ce qui peut conduire à des décollements en raison de la mauvaise résistance mécanique de la partie superficielle non imprégnée de la couche projetée.

Pour ce qui concerne la gamme de densité préconisée pour la deuxième couche (entre 3,1 et 3,3 kg/dm³), on indique que:
- dans le cas des poches de transfert ou de traitement, le facteur prépondérant étant les chocs thermiques répétitifs dus à la fréquence relativement élevée des opérations de remplissage et de vidange, on choisira de préférence des valeurs de densité moins élevées, i.e. de 3,1 à 3,2 kg/dm3 ;
- à l'inverse, pour les convertisseurs d'affinage, le facteur d'usure prépondérant étant l'érosion à la fois chimique et mécanique de la part du bain en fusion, on optera pour les densités les plus élevées, i.e. supérieures à 3,2 kg/dm³.

Quant aux épaisseurs préconisées pour cette deuxième couche, elles sont dictées de façon non limitative uniquement par les impératifs de production. En-deçà de 1 cm d'épaisseur, les réparations répétitives risquent de devenir trop fréquentes par rapport à la pratique habituelle qui est d'environ une réparation toutes les 8 h. Au-delà de 2 cm, compte tenu des limites en débit de poudre, le temps de réparation risque de dépasser les 10 à 15 minutes généralement disponibles dans le cycle de production à l'aciérie.

Enfin, pour atteindre à coup sûr les puissances spécifiques élevées nécessaires à l'explication de cette seconde couche à haute densité, il est vivement conseillé d'utiliser le canon de gunitage décrit dans la demande de brevet français n° 82/15261 déjà citée et constitué schématiquement par un faisceau de nombreux tubes accolés de petit diamètre agissant comme autant de petits brûleurs et recevant chacun à leur extrémité de sortie une fraction égale du débit total de poudre.

## Revendications

1. Procédé de réparation du revêtement réfractaire d'un récipient métallurgique, par projection à travers une flamme, d'une matière réfractaire de gunitage, caractérisé en ce que l'on met en place deux couches superposées de la même matière, la première couche ayant, d'une part, une porosité totale de 15 à 25 % de manière à favoriser son adhérence au revêtement par imprégnation par le laitier présent à la surface dudit revêtement, et d'autre part, une épaisseur telle que la totalité du laitier imprègne ladite première couche , la seconde couche ayant une densité apparente d'au moins 3,1 kg/dm³ afin de favoriser la résistance de la matière projetée aux agressions chimiques et mécaniques du bain en fusion que l'on va par la suite former dans ledit récipient.

2. Procédé selon la revendication 1, caractérisé en ce que l'épaisseur de ladite première couche est comprise entre 3 et 8 mm.

3. Procédé selon la revendication 2, caractérisé en ce que ladite épaisseur est égale à 5 mm.

4. Procédé selon la révendication 1 pour la réparation du revêtement réfractaire d'une poche métallurgique de transfert ou de traitement, caractérisé en ce que la densité apparente de la seconde couche n'excède pas 3,2 kg/dm³.

5. Procédé selon la revendication 1 pour la réparation du revêtement réfractaire d'un convertisseur d'aciérie, caractérisé en ce que la densité apparente de la seconde couche est au moins égale à 3,2 kg/dm3.

6. Procédé selon la revendication 1, 2 ou 3, caractérisé en ce que l'épaisseur de la seconde couche est comprise entre 1 et 2 cm.

7. Procédé selon la revendication 1, caractérisé en ce que l'on met en place lesdites deux couches superposées à l'aide d'un canon de gunitage constitué par un faisceau de tubes accolés recevant chacun à leur extrémité de sortie une fraction égale du débit total de matière de gunitage sous forme de poudre.

8. Procédé selon la revendication 1, caractérisé en ce que l'on fait varier la densité des couches superposées en modulant la puissance spécifique de gunitage.

9. Procédé selon la revendication 8, caractérisé en ce que l'on module la puissance spécifique de gunitage en faisant varier le débit de matière de gunitage.

## Patentansprüche

1. Verfahren zum Ausbessern der feuerfesten Auskleidung eines metallurgischen Gefäßes durch Spritzen eines feuerfesten Guntierungs bzw. Tokretierungsmaterials durch eine Flamme, dadurch gekennzeichnet, daß zwei Schichten des gleichen Materials übereinander in Stellung gebracht werden, wobei die erste Schicht einerseits eine Gesamtporosität von 15 - 25 % aufweist, um ihre Haftfähigkeit an der Auskleidung durch Imprägnieren mit der Schlacke zu fördern, die an der Oberfläche der genannten Auskleidung vorhanden ist, und anderseits eine solche Dicke besitzt, daß die gesamte Schlacke die genannte erste Schicht imprägniert und die zweite Schicht ein Raumgewicht von wenigstens 3,1 kg/dm³ aufweist, um die Festigkeit des gespritzten Materials gegen die chemischen und mechanischen Angriffe des Schmelzbades zu erhöhen, das späterhin in dem Behälter gebildet wird.

2. Verfahren nach Anspruch 1, dadurch gekennzeichnet, daß die Dicke der genannten ersten Schicht zwischen 3 und 8 mm liegt.

3. Verfahren nach Anspruch 2, dadurch gekennzeichnet, daß die genannte Dicke 5 mm beträgt.

4. Verfahren nach Anspruch 1 zum Ausbessern der feuerfesten Auskleidung einer metallurgischen Transport- oder Verarbeitungspfanne, dadurch gekennzeichnet, daß das Raumgewicht der zweiten Schicht 3,2 kg/dm³ nicht überschreitet.

5. Verfahren nach Anspruch 1 zum Ausbessern der feuerfesten Auskleidung eines Stahlkonverters, dadurch gekennzeichnet, daß das Raumgewicht (die Schüttdichte) der zweiten Schicht wenigstens 3,2 kg/dm³ beträgt.

6. Verfahren nach Anspruch 1, 2 oder 3, dadurch gekennzeichnet, daß die Dicke der zweiten Schicht zwischen 1 und 2 cm beträgt.

7. Verfahren nach Anspruch 1, dadurch gekennzeichnet, daß die beiden genannten überereinandergelagerten Schichten mittels einer Gunitierungs-bzw. Torkretierungskanone in Stellung gebracht werden, die aus einem Bündel von aneinanderliegenden Rohren besteht, von denen jedes an seinem Ausgangsende eine gleiche Fraktion der Gesamtmenge an Gunitierungsmaterial in Form von Pulver zugeführt erhält.

8. Verfahren nach Anspruch 1, dadurch gekennzeichnet, daß die Dichte der einander überlagernden Schichten variiert wird, indem die spezifische Leistung der Gunitierung moduliert wird.

9. Verfahren nach Anspruch 8, dadurch gekennzeichnet, daß die spezifische Gunitierungsleistung moduliert wird, indem die Menge an Gunitierungsmaterial variiert wird.

## Claims

1. Process for repairing the refractory lining of a metallurgical vessel by spraying a refractory Gunite material through a flame, characterized in that two superposed layers of the same material are placed in position, the first layer having, on the one hand, a total porosity of 15 to 25 % so as to promote its adhesion to the lining by impregnation with the stag present at the surface of the said lining and, on the other hand thickness such that all the stag impregnates the said first layer, the second layer having an apparent density of at least 3.1 kg/ dm³ in order to promote the resistance of the sprayed material against chemical and mechanical attacks by the molten bath which will subsequently be formed in the said vessel.

2. Process according to Claim 1, characterized in that the thickness of the said first layer is between 3 and 8 mm.

3. Process according to Claim 2, characterized in that the said thickness is 5 mm.

4. Process according to Claim 1, for the repair of the refractory lining of a metallurgical transfer ladle or treatment ladle, characterized in that the apparent density of the second layer does not exceed 3.2 kg/dm3.

5. Process according to Claim 1 for the repair of the refractory lining of a steelworks converter, characterized in that the apparent density of the second layer is at least 3.2 kg/dm³.

6. Process according to Claim 1, 2 or 3, characterized in that the thickness of the second layer is between 1 ans 2 cm.

7. Pricess according to Claim 1, characterized in that the said two superposed layers are placed in position by means of a gun for applying Gunite, which gun consists of a bundle of adjoining tubes, each receiving at its outlet end an equal proportion of the total flow of Gunite material in powder form.

8. Process according to Claim 1, characterized in that the density of the superposed layers is varied by varying the specific power of the Gunite application.

9. Process according to Claim 8, characterized in that the specific power of the Gunite application is varied by varying the flow rate of the Gunite material.
